# FASCICULE DE BREVET EUROPEEN

(11) **EP 0 099 793 B1**
(45) Date de publication et mention de la délivrance du brevet: **01.04.1987**
(21) Numéro de dépôt: 83401350.0
(22) Date de dépôt: 30.06.1983
(51) Int. Cl.: C25D 3/06

(54) **Bain d'électrolyse à base de chrome trivalent**
Elektrolytisches Bad auf der Basis von dreiwertigem Chrom
Electrolytic bath based on trivalent chromium

(30) Priorité: 30.06.1982 FR 8211488
(43) Date de publication de la demande: 01.02.1984
(73) Titulaire: ASSOCIATION POUR LA RECHERCHE ET LE DEVELOPPEMENT DES METHODES ET PROCESSUS INDUSTRIELS (ARMINES), F-75272 Paris Cédex 06 (FR)
(72) Inventeur: Benaben, Patrick c/o René Tardy, F-42700 Firminy (FR); Tardy, René, F-42700 Firminy (FR)
(74) Mandataire: Bruder, Michel

## Description

La présente invention concerne un bain d'électrolyse à base de chrome trivalent et son utilisation pour le chromage de surfaces conductrices.

Pour réaliser un dépôt électrolytique de chrome ou chromage, on utilise couramment une solution aqueuse d'acide chromique concentré (chrome hexavalent) en présence d'ions catalyseurs (du type sulfates ou fluorures), ou bien encore une solution organique ou mi-aqueuse mi-organique de chrome trivalent. L'utilisation d'un bain d'électrolyse à base de chrome trivalent est préférable car elle présente de nombreux avantages.

En effet, pour les bains au chrome hexavalent le rendement en courant obtenu est moyen, les pertes en élément chrome sont très élevées et la haute toxicité de l'acide chromique pose un certain nombre de problèmes. Au cours des dernières années, de nombreux procédés ont tenté de remplacer le chrome hexavalent par du chrome trivalent. Le sel de chrome trivalent employé est de nature très variable, et beaucoup de procédés précisent sa méthode particulière de fabrication. Les méthodes de réduction du chrome hexavalent en chrome trivalent, par des agents réducteurs organiques ou inorganiques, connues depuis fort longtemps constituent un des moyens de fabrication intéressant des sels de chrome trivalent. Cependant jusqu'à présent les sels de chrome trivalent obtenus à partir de ces différentes réductions ne peuvent être utilisés directement pour un chromage par électrodéposition: il est indispensable de transformer le sel de chrome trivalent issu de la réduction en un nouveau composé (en particulier en un complexe organique ou inorganique le plus souvent), et, pour que le chromage soit possible, d'accompagner le nouveau composé de chrome trivalent de produits jugés indispensables. Ainsi en est-il en particulier des brevets GB N° 1 144 913 et 2 086 939, FR 2 254 657, 2 305 510, 2 319 721, 2 322 217, 2 335 624, 2 362 948, 2 382 521 et 2 441 003. Ceux-ci imposent la complexation du sel de chrome trivalent, l'adjonction de divers produits ou l'utilisation de bain d'électrolyse mi- aqueux mi-organiques.

Ainsi en est-il du brevet FR-A-2 213 991. Celui-ci décrit un procédé de préparation d'une solution utilisable en chromage électrolytique, contenant des ions chromiques, halogénures et des ions H⁺, l'halogénure chromique pouvant avoir une basicité nulle. Cependant un dépôt de chrome avec un tel bain n'est obtenu que si celui-ci est utilisé dans les conditions décrites dans le brevet britannique N° 1 144 913, c'est-à-dire en complexant obligatoirement le chrome trois: pour le brevet FR-A-2 213 991 c'est de la DIMETHYLFORMAMIDE qui est choisie comme agent complexant.

Par ailleurs, pour que, industriellement, un bain à base de chrome trivalent puisse, avec profit, se substituer aux bains habituels, à base de chrome hexavalent, il lui faudrait pouvoir permettre d'effectuer:
- un chromage décoratif avec une couleur de dépôt identique à celle d'un chrome hexavalent,
- un chromage dur avec une épaisseur suffisante pour se prêter à une comparaison avec le chromage dur produit avec les bains au chrome hexavalent.

Des procédés décrivent l'obtention de chrome épais à partir de composés de chrome trivalent, mais, en règle générale ils imposent la séparation rigoureuse des compartiments anodique et cathodique, ce qui impose de difficiles contraintes techniques d'exploitation.

A première vue, seuls les brevets de chromage à base de chrome trivalent FR 2441003, FR 2 460 344, FR 2 474 538 paraissent apporter une réponse valable, le premier pour obtenir un chrome décoratif, le deuxième un chrome épais et le troisième à la fois un chrome décoratif et un chrome épais. Cependant, dans les deux premiers brevets, le chrome libéré dans le chromage provient d'un complexe de chrome trivalent et:
- dans le brevet FR 2 441 003 la concentration en chrome dans la solution d'électrodéposition doit être inférieure à 0,03 M
- dans le deuxième brevet FR 2 460 344 il est nécessaire d'effectuer un chromage en plusieurs étapes pour arriver à avoir un chrome d'une épaisseur de cinq microns.

Seul le brevet FR 2 474 538 apporte une réponse simple et complète aux problèmes soulevés ci-dessus.

Pour l'essentiel il porte:
1°) Sur l'utilisation d'un sulfate de chrome trivalent, non introduit dans un complexe, dans un milieu réactionnel simple, en particulier dépourvu de la présence indispensable de solvant particulier, organique ou inorganique.
2°) Sur des caractéristiques particulières de fonctionnement du bain, réalisé avec ce sel de chrome trivalent, permettant d'obtenir, simplement, des résultats commercialement intéressants, car, vis-à-vis de la couleur et de l'épaisseur du chrome déposé, très proches de ceux obtenus avec les bains habituels, au chrome hexavalent.
Si un tel procédé s'est révélé donner des résultats satisfaisants, on a constaté qu'il était possible, tout en conservant l'intérêt commercial décrit au paragraphe 2°) ci-dessus, d'étendre le domaine d'application à des bains utilisant un halogénure de chrome trivalent et, par le choix judicieux des constituants de ces bains, d'améliorer les performances obtenues.

Suivant l'invention de bain d'électrolyse à base de chrome trivalent constitué par une solution aqueuse d'halogénure de chrome trivalent, est caractérisé en ce que ce bain est constitué par une solution aqueuse d'halogénure de chrome trivalent, contenant au moins des ions Cr³+. H+, et des ions halogénures et ne contenant pas de complexe entre chrome trivalent et ions OH- ou entre chrome trivalent et molécules organiques, et il a une concentration de 0,1 à 1 ion-gramme par litre de chrome trivalent, un pH inférieur à 1,5 et il est obtenu par réduction ménagée de trioxyde de chrome, en milieu hydrohalogèné, au moyen d'un agent réducteur choisi parmi les alcools, l'eau oxygénée, les hyposulfites, l'anhydride sulfureux.

L'invention a également pour objet l'utilisation d'un tel bain d'électrolyse, pour déposer sur des substances conductrices un revêtement de chrome métallique dense et adhérent, sans qu'il soit nécessaire de changer la composition du bain en cours de revêtement, caractérisée par les conditions suivantes:
densité de courant cathodique supérieure à 10 A/_{dm}2_{;}
pH inférieur à 1,5 de préférence voisin de 1;
température ambiante;
sans séparation des compartiments anodique et cathodique de la cellule d'électrolyse utilisée;
en maintenant une concentration en chrome de 0.1 à 1 ion-gramme par litre.

Le sel de chrome trivalent obtenu est utilisable directement pour une opération de chromage, dès la fin de la réduction du trioxyde de chrome, sans adjonction indispensable de produits supplémentaires, en particulier d'agent complexant du chrome trivalent ou de solvant organique pour que puisse démarrer l'opération de chromage, et le bon fonctionnement de ce bain n'est lié qu'à la présence d'ions Cr³⁺, d'ions halogénures, de molécules d'eau et d'ions H⁺.

La solution de trioxyde de chrome peut contenir éventuellement des ions sulfuriques ou bromhydriques mais aucun adjuvant supplémentaire n'est indispensable à la bonne marche du bain.

L'anode utilisée pour l'opération de chromage est constituée en un matériau pouvant résister à un dégagement de chlore et permettant le moins possible la formation de chrome hexavalent par oxydation anodique. De préférence on utilise avec le bain, suivant l'invention, des anodes en carbone qui permettent d'obtenir d'excellents résultats.

Les conditions d'utilisation du bain sont les suivantes:
- densité de courant cathodique supérieure à 10 A/dₘ2_{;}
- concentration en chrome: de 0,1 à 1 ion-gramme par litre en chrome trivalent soit 5,2 à 51,99 g/I de Cr³⁺;
- pH inférieur à 1,5 de préférence voisin de 1;
- température ambiante;

le rendement en courant (calculé suivant la loi de Faraday) étant supérieur à 30%.

L'utilisation d'un bain d'électrolyse suivant l'invention offre de nombreux avantages. Le bain est très simple à réaliser et son prix de revient est réduit. La concentration du bain en chrome étant faible, les pertes en chrome par entraînement mécanique sont limitées. L'absence de séparation des compartiments anodique et cathodique permet le chromage de pièces complexes. Du fait que l'on utilise du chrome trivalent les problèmes de toxicité et de traitement des effluents sont réduits. Le bain d'électrolyse tolère l'interruption de courant électrique et il peut s'appliquer à différents rnatérieux.

Ce bain d'électrolyse permet de déposer sur des substances conductrices un dépôt de chrome décoratif de couleur identique à celle obtenue par les procédés de chromage avec du chrome hexavalent, avec une concentration de la solution en chrome trivalent qui est comprise entre 0,1 et 1 ion-g/1 (5,2 à 51,99 g/1 de Cr³⁺).

De même, en ce qui concerne le chrome épais, le bain, selon l'invention, permet de déposer sur des substances conductrices un revêtement de chrome d'épaisseur supérieure à plusieurs dizaines de microns de même dépassant la centaine de microns, dépôt, dense, adhérent et brillant, de dureté supérieure à mille Vickers.

Ces dépôts de chrome épais sont réalisés en une seule opération d'électrolyse sans avoir, comme indiqué ci-dessus, à séparer les compartiments anodique et cathodique, et sans avoir à changer la composition du bain au cours du chromage.

Le bain selon l'invention outre l'adjonction possible de sels conducteurs, tels que NaCi, KCI, NH₄CI tolère les produits utilisés couramment en chromage pour l'amélioration des performances des bains.

On donnera ci-dessous, à titre d'exemples non limitatifs, les résultats d'essais qui ont été effectués avec divers bains d'électrolyse suivant l'invention.

Aspect du dépôt: adhérent, brillant, couleur identique à celle du chrome déposé à partir des bains au chrome hexavalent.

Aspect du dépôt: adhérent, dense, légèrement mat, couleur identique à celle du chrome déposé à partir des bains au chrome hexavalent.

Aspect du dépôt: adhérent, rugueux, couleur identique à celle du chrome déposé à partir des bains au chrome hexavalent.

Comme on peut le voir d'après les exemples précités, 1e bain d'électrolyse permet d'utiliser une différence de potentiel de l'ordre de 5 volts (exemple 2) et les dépôts obtenus sont toujours d'excellente qualité, même lorsque l'épaisseur moyenne du dépôt obtenu est bien supérieure à 100 µm (exemple 4).

## Revendications

1. Bain d'électrolyse à base de chrome trivalent constitué par une solution aqueuse d'halogénure de chrome trivalent, caractérisé en ce que ce bain est constitué par une solution aqueuse d'halogénure de chrome trivalent, contenant au moins des ions Cr³⁺, H⁺, et des ions halogénures et ne contenant pas de complexe entre chrome trivalent et ions OH⁻ ou entre chrome trivalent et molécules organiques, et il a une concentration de 0,1 à 1 ion-gramme par litre de chrome trivalent, un pH inférieur à 1,5 et il est obtenu par réduction ménagée de trioxyde de chrome, en milieu hydrohalogèné,au moyen d'un agent réducteur choisi parmi les alcools, l'eau oxygénée, les hyposulfites, l'anhydride sulfureux.

2. Utilisation du bain d'électrolyse suivant la revendication 1, pour déposer sur des substances conductrices un revêtement de chrome métallique dense et adhérent, sans qu'il soit nécessaire de changer la composition du bain en cours de revêtement, caractérisée par les conditions suivantes:
densité de courant cathodique supérieure à 10 A_{/dm2;}
pH inférieur à 1,5 de préférence voisin de 1;
température ambiante;
sans séparation des compartiments anodique et cathodique de la cellule d'électrolyse utilisée;
en maintenant une concentration en chrome de 0.1 à 1 ion-gramme par litre.

## Claims

1. Electrolysis bath based on trivalentchromium constituted by an aqueous solution of trivalent chromium halide, characterized in that this bath comprises an aqueous solution of trivalent chromium halide, including at least ions Cr³⁺, ions H⁺ and halide ions, and not including any complex between trivalent chromium and ions OH-, or between trivalent chromium and organic molecules, and it has a concentration of trivalent chromium between 0.1 and 1 g-ion/l, a pH lower than 1.5 and it is obtained by the reduction of chromium trioxide, in a hydrohalogenated medium, by a reducing agent such as alcohols, hydrogen peroxide, hyposulfite, sulfur dioxide.

2. Use of the electrolysis bath according to claim 1, making it possible to deposit on conducting substances a coating of dense and adherent chromium, without having to change the composition of the bath in the course of coating, characterized by the following conditions:
cathodic current density greater than 10 A/dm²;
pH lower than 1.5, preferably close to 1;
ambient temperature;
without separation of the anodic and cathodic compartments of the used electrolysis cell;
by holding a concentration of chromium between 0.1 and 1 g-ion/1.

## Patentansprüche

1. Elektrolytisches Bad auf der Basis von dreiwertigem Chrom, gebildet aus einer wässerigen Lösung von Chromhalogenid, dadurch gekennzeichnet, dass das Bad aus einer wässerigen Lösung von dreiwertigem Chrom besteht, die wenigstens Cr³⁺, H⁺ und Halogenidionen enthält, nicht aber Komplexverbindungen zwischen dreiwertigem Chrom und organischen Molekülen, und dass es eine Konzentration von 0,1 bis 1 lonengramm pro Liter des dreiwertigen Chroms und einen pH-Wert unter 1,5 aufweist und durch schonende Reduktion von Chromtrioxyd in einem Hydrohalogenmilieu und durch ein Reduktionsmittel erhalten wird, das aus einer Alkohole, Wasserstoffperoxyd, Hyposulfite und schwefelige Anhydride enthaltenden Gruppe ausgewählt ist.

2. Anwendung des elektrolytischen Bades nach Anspruch 1, zur Beschichtung leitender Substanzen mit einem dichten und haftenden Überzug aus metallischem Chrom ohne die Notwendigkeit, die Zusammensetzung des Bades während der Beschichtung zu wechseln, gekennzeichnet durch folgende Bedingungen:
Dichte des Anodenstroms über 10 A/dm²,
pH-Wert unter 1,5, vorzugsweise in der Nähe von 1,
keine Trennung des Anodenbeckens vom Kathodenbecken in der benutzten elektrolytischen Zelle und
Aufrechterhaltung der Chromkonzentration zwischen 0,1 bis 1 lonengramm pro Liter.
